# EUROPÄISCHE PATENTSCHRIFT

(11) **EP 1 738 918 B1**
(45) Veröffentlichungstag und Bekanntmachung des Hinweises auf die Patenterteilung: **23.04.2008**
(21) Anmeldenummer: 05014012.8
(22) Anmeldetag: 29.06.2005
(51) Int. Cl.: B41M 5/00

(54) **Tintenstrahlaufzeichnungsmaterial**
Ink-jet recording medium
Matériau pour l'enregistrement par jet d'encre

(43) Veröffentlichungstag der Anmeldung: 03.01.2007
(73) Patentinhaber: Mitsubishi HiTec Paper Flensburg GmbH, 24941 Flensburg (DE)
(72) Erfinder: Stork, Gerhard, Dr., 24943 Flensburg (DE); Lerius, Karsten, 24960 Munkbrarup (DE)
(74) Vertreter: Hiller, Volker

(56) Entgegenhaltungen:
- EP-A- 0 701 904
- DE-A1- 19 601 267
- DE-A1- 19 952 356
- US-A1- 2002 045 035
- US-A1- 2004 209 010
- US-A1- 2004 219 310
- US-B1- 6 524 696
- PATENT ABSTRACTS OF JAPAN Bd. 1999, Nr. 10, 31. August 1999 (1999-08-31) & JP 11 138978 A (MITSUBISHI PAPER MILLS LTD), 25. Mai 1999 (1999-05-25)

## Beschreibung

Die vorliegende Erfindung betrifft ein Tintenstrahlaufzeichnungsmaterial mit einem aus Papier bestehenden Substrat, das auf mindestens einer Seite eine Beschichtung aufweist, die Bindemittel und anorganisches Pigment enthält.

Tintenstrahlaufzeichnungsmaterialien, insbesondere auch solche mit einem Substrat aus Papier, sind in einem großen Umfang aus dem Stand der Technik bekannt.

Zumeist weisen die bekannten Tintenstrahlaufzeichnungsmaterialien eine aus mehreren Lagen bestehende Beschichtung auf, die dann beispielsweise aus mindestens einer oder mehreren Tintenempfangsschichten und aus mindestens einer Schutzschicht gebildet ist, wobei die mindestens eine Schutzschicht über der mindestens einen Tintenempfangsschicht ausgebildet ist. Durchaus häufig ist zusätzlich direkt auf dem Substrat eine mit der Tintenempfangsschicht verbundene Zwischenschicht vorgesehen.

Die wesentlichen Komponenten der bekannten Tintenempfangsschichten sind anorganische Pigmente und Bindemittel, von denen als Pigmente insbesondere Siliciumdioxid sowie die Hydroxide und Oxide des Aluminiums und als Bindemittel Polyvinylalkohol weit verbreitet sind.

Ein Tintenstrahlaufzeichnungspapier mit einer Tintenempfangsschicht und mit einer die Tintenempfangsschicht abdeckenden Oberschicht ist aus der EP-A-0 806 299 bekannt. Während die Tintenempfangsschicht keine Pigmente enthält, weist die Oberschicht anorganische Pigmentpartikel auf, wobei hier als Beispiel Aluminiumhydroxid vom Böhmittyp mit einer Porenradiusverteilung von 10 bis 35 Angström, entsprechend 1 bis 3,5 nm, aufgeführt ist. Als Substrate dienen insbesondere barythbeschichtete oder polyolefinbeschichtete Papiere.

Die DE-A-19 952 356 beschreibt gleichfalls ein mehrere Beschichtungslagen aufweisendes Tintenstrahlaufzeichnungspapier. Das bekannte Papier weist auf mindestens einer Seite seines Trägers als eine erste Lage eine Tinte aufnehmende Schicht mit feinen anorganischen Teilchen und einem Bindemittelharz auf. Die Tinte aufnehmende Schicht wird dann mit einer Beschichtungsflüssigkeit in Form eines Decküberzugs beaufschlagt oder damit imprägniert und anschließend getrocknet. Die Beschichtungsflüssigkeit enthält mindestens ein spezifisches Tetraalkoxytitan, gelöst in einem organischen Lösungsmittel. Als anorganische Teilchen in der Tinte aufnehmenden Schicht kommen it, jener Schrift unter anderem solche aus synthetischem amorphem Siliciumdioxid, Kaolin, Talk, Calciumsulfat, Bariumsulfat, Titandioxid, Zinkoxid, Zinksulfid, Zinkcarbonat, Aluminiumhydroxid, Aluminiumoxid und Aluminiumoxidhydrat (Pseudoboehmitsol) in Betracht, die allein oder in Kombination von zwei oder mehreren verwendet werden. Als bevorzugt wird die Verwendung von Aluminiumoxidhydrat oder kolloidales Siliciumdioxid als feine anorganische Teilchen beschrieben, wobei ein Aluminiumoxidhydrat mit einer Pseudoboehmit-Struktur besonders bevorzugt ist.

Die EP-A-0 732 219 schlägt ein Druckmedium vor, bei dem auf einem flüssigkeitsabsorbierenden Grundmaterial aus Papier eine Tintenempfangsschicht bereitgestellt ist, die ihrerseits durch eine Oberflächenschicht abgedeckt ist. Während die Tintenempfangsschicht ein Bindemittel und eine kationische Substanz umfasst, soll die Oberflächenschicht kationische, ultrafeine Teilchen aus Aluminiumoxid oder Aluminiumoxidhydrat mit einem Teilchendurchmesser im Bereich von 1 nm bis 500 nm enthalten. Für die Oberflächenschicht wird ein Glanz von 45% oder mehr bei einem Blickwinkel von 75° offenbart.
Als anorganische Pigmente der Tintenempfangsschicht werden neben einer Vielzahl von anderen Pigmenten unter anderem Aluminiumoxid und Aluminiumoxidhydrat genannt. Daneben können noch organische Partikel vorliegen. Als geeigneter Bereich für die Teilchengrößen gelten 0,1 bis 20 m, entsprechend 100 bis 20.000 nm.

Aus der EP-A-0 803 375 ist ein Aufzeichnungsmaterial insbesondere für den Tintenstrahldruck bekannt, dessen auf einem Substrat aufgebrachte poröse Aufzeichnungsschicht neben nichtionischen oder kationischen wasserunlöslichen Harzteilchen noch Aluminiuinoxidhydratteilchen aufweist, wobei hier Böhmit mit einer Sekundärteilchengröße von 100 bis 200 nm bevorzugt ist. Bei der Herstellung der Aufzeichnungsschicht erfolgt deren Trocknung in Kontakt mit einer glatten Oberfläche. Gegebenenfalls kann die Aufzeichnungsschicht noch mit einer Siliziumdioxidschicht zur Verbesserung der Kratzfestigkeit abgedeckt werden.

Die EP-A-0 810 101 offenbart ein Aufzeichnungsmaterial mit einer porösen Tintenempfangsschicht, die sowohl die reinen Hydroxide des Aluminiums als auch reines Aluminiumoxid enthalten kann, darunter auch Aluminiumoxidhydroxid mit Böhmit-Struktur, wobei die Mikrokristalle des Aluminiumoxidhydroxids in einem bestimmten Parallelitätsgrad ausgerichtet sind. Eine ihrer Aufgaben sieht jene Erfindung darin, ein Aufzeichnungsmaterial mit hohem Glanz zur Verb fügung zu stellen. Beispielhaft werden dazu Werte im Bereich von 51 % bis 68% genannt.

Aus der EP-A-0 875 394 ist der Vorschlag bekannt, Aluminiumoxidhydroxid mit den Salzen seltener Erden zu behandeln und zur Herstellung der Aufzeichnungsschicht eines Tintenstrahlaufzeichnungsmaterials einzusetzen.

Schließlich sieht ein neuerer Vorschlag gemäß der EP-A-1 512 544 zur Verbesserung der Lagerbeständigkeit und zur Erhöhung der Druckergeschwindigkeit von Tintenstrahlaufzeichnungsmaterialien die Zugabe polynuklearer Aluminiumhydroxokomplexe zu in der Aufzeichnungsschicht enthaltenen nanokristallinen anorganischen Verbindungen vor. Bei diesen Verbindungen, welche gemäß den Ausführungen in dieser Schrift über ein Porenvolumen 2 20 ml/100 g verfügen sollen, handelt es sich besonders bevorzugt um Pseudoböhmit und Siliziumdioxid mit einer Partikelgröße von maximal 20 nm. Neben den nanokristallinen, nanoporösen anorganischen Verbindungen können noch andere, nach der obigen Definition nicht nanoporöse, nanokristalline anorganische anorganischen Verbindungen in der Aufzeichnungsschicht enthalten sein. Neben einer oder mehreren offenbarten Aufzeichnungsschichten sieht jene Erfindung noch Hilfsschichten vor. Als geeignete Substrate werden insbesondere Polyesterfolien vorgeschlagen und - sofern Papier in Betracht gezogen wird - vorzugsweise barytbeschichtetes oder polyolefinbesrhichtetes Papier. Auch unbeschichtete Papiere verschiedener Typen können verwendet werden, zu deren Zusammensetzung und Eigenschaften jedoch keine Angaben gemacht werden. An dieser Stelle wird lediglich ausgeführt, dass sie große Unterschiede aufweisen können.

Die EP-A-0 701 904 offenbart ein Tintenstrahlaufzeichnungsmaterial mit einem Substrat, das auf mindestens einer Seite eine Beschichtung aufweist, wobei die Beschichtung Polyvinylalkohol (kann silanisiert sein) als Bindemittel und Böhmit als Pigment enthält.

Die Ziele der aus dem Stand der Technik bekannten Aufzeichnungsmaterialien peilen zumeist auf den Hochpreissektor mit sehr hoch angesetzten Oberflächenstandards, was sich dadurch erklärt, dass durch die in letzter Zeit sprunghaft zunehmende Digitalfotografie ein wachsender Bedarf an hochwertigen Druckträgern für den mehrfarbigen Fotodruck entstanden ist.

Daneben besteht aber auch ein wachsender Bedarf für solche Tintenstrahlaufzeichnungsmaterialien, die ihren Einsatz beispielsweise im alltäglichen Geschäftsleben finden, womit sie einerseits preisgünstiger herstellbar zu sein haben als die oben erwähnten Druckträger für die Digitalfotografie, andererseits jedoch einen wesentlich höheren Qualitätsstandard aufweisen sollen als beispielsweise die noch vielfach eingesetzten einfachen Kopierpapiere. Insbesondere sollen die im Geschäftsleben erfolgreich einzusetzenden Tintenstrahlaufzeichnungsmaterialien mit sehr hoher Druckgeschwindigkeit mittels Tintenstrahldrucker bedruckbar sein und neben ei ner guten Lagerbeständigkeit auch eine hohe Beständigkeit des Tintenstrahldruckbildes gegenüber Umwelteinflüssen gewährleisten. Das Einsatzgebiet "Geschäftsbereich" verlangt auf jeden Fall nach Kosten, die dem Einsatzgebiet angemessen sind. Dies erfordert sowohl den mengenmäßigen Einsatz von Rohstoffen zu begrenzen als auch die Herstellungskosten zu minimieren.

Die aus dem Stand der Technik bekannten mehrstufigen Vertahren zum Auftrag mehrerer Schichten stehen diesem Ziel ebenso entgegen wie der Einsatz von hochpreisigen Materialien, die vor ihrer Verarbeitung oft noch einer aufwendigen Aufbereitung bedürfen.

Die vorliegende Erfindung hat nun die Aufgabe, der Öffentlichkeit ein Tintenstrahlaufzeichnungsmaterial zur Verfügung zu stellen, das den vorstehend genannten Forderungen entspricht und insbesondere aufweist:
■ eine hohe Beständigkeit sowohl des Tintenstrahldruckbildes als auch des unbedruckten Tintenstrahlaufzeichnungsmaterials gegenüber Umwelteinflüssen, beispielsweise gegenüber dem in der Umgebungsluft vorhandenen Ozon,
■ eine ausreichende Beständigkeit des Tintenstrahldruckbildes gegenüber Feuchtigkeit und Wasser,
ein gutes Preis-/ Leistungsverhältnis und
■ eine mit hoher Geschwindigkeit durchführbare Bedruckbarkeit mittels Tintenstrahldrucker.

Erfindungsgemäß wurde nun im Allgemeinen erkannt, dass die Ziele der Erfindung zu erreichen sind, wenn bei einem Tintenstrahlaufzeichnungsmaterial mit einem Substrat die direkt auf das Substrat aufzutragende Beschichtung aus nur einer einzigen Lage hergestellt wird. Dann hat das eingesetzte Substrat zumindest teilweise die Funktion zu übernehmen, die bei aus dem Stand der Technik bekannten Tintenstrahlaufzeichnungsmaterialien durch die Anordnung mehrerer Schichten wahrgenommen wird. Der Auswahl eines geeigneten Substrates kommt im Rahmen der vorliegenden Erfindung daher eine ganz besondere Bedeutung zu.

Im Speziellen sieht die Erfindung daher zur Lösung der anstehenden Aufgabe ein Tintenstrahlaufzeichnungsmaterial mit einem aus Papier bestehenden Substrat vor, das auf mindestens einer Seite eine Beschichtung aufweist, wobei die Beschichtung Bindemittel und anorganisches Pigment enthält, dadurch gekennzeichnet, dass
(a.) das Substrat eine Dichte in einem Bereich von 0,6 bis 1,0 g/cm³ und einen Cobb₆₀-Wert in einem Bereich von 19 bis 25 g/m² aufweist,
(b.) die Beschichtung aus lediglich einer einzigen als Aufzeichnungsschicht ausgebildeten Lage besteht, die unmittelbar auf das Substrat aufgetragen ist,
(c.) das in der Aufzeichnungsschicht vorliegende Pigment aus kolloidalem synthetischem Böhmit mit einer mittleren Kristallgröße in einem Bereich von 10 bis 50 nm besteht,
(d.) das in der Aufzeichnungsschicht vorliegende Bindemittel zu 80 bis 100 Gew.-% ein silanisierter Polyvinylalkohol ist

Im Sinne der Erfindung kann dabei das Böhmit auch als Pigmentmischung verschiedener Böhmitsorten in der Aufzeichnungsschicht vorliegen, wobei dann für alle Böhmitsorten das Merkmal einer mittleren Kristallgröße in einem Bereich von 10 bis 50 nm gilt.

Weitere bevorzugte Ausführungaformen des erfindungsgemäßen Tintenstrahlaufzeichnungspapiers ergeben sich aus den untergeordneten Ansprüchen 2 bis 17.

Bei der Herstellung des Substrates führt die Auswahl von Eukalyptuszellstoff als hauptsächlich.eingesetztem-Zellstoff-mit-einem-bevorzugtem-Gewichtsanteil von-75-bis 100-Gew:% (atro), bezogen auf den Gesamtzellstoffgehalt in dem Substrat, und insbesondere die Einstellung des Mahlgrades für den Zellstoff in einem Bereich von 25 bis 30° Schopper Riegler (SR) zu einem saugfähigen Papier, dessen Substrat mit einem erfindungsgemäßen Cobb₆₀-Wert in einem Bereich von 19 bis 25 g/m² für die Aufnahme der Flüssigkeitsbestandteile der auf die Aufzeichnungsschicht aufgedruckten Inkjet-Tinte und zur Fixierung der Tinte wesentlich ist. Ganz besonders bevorzugt ist dabei ein Substrat, dessen Zellstoff vollständig aus Eukalyptuszellstoff besteht.

Es wurde als erfindungswesentlich erkannt, dass auch in Folge des nur wenig ausgemahlenen Zellstoffs die Dichte des Substrates in einem Bereich von 0,6 bis 1,0 g/cm³ liegen muss, was insbesondere einer raschen Flüssigkeitsaufnahme bei einer Bedruckung der Aufzeichnungsschicht mit Inkjet-Tinte dient.

Das Substrat des vorgeschlagenen Aufzeichnungsmaterials weist in einer bevorzugten Ausführungsform ein anorganisches Pigment auf, wobei sich hier ganz besonders eine Zugabemenge in einem Bereich von 2 bis 10 Gew.-% (atro), bezogen auf den Gesamtfeststoffgehalt des Substrates, anbietet. Als Pigmente können grundsätzlich alle bekannten anorganischen Pigmente, insbesondere solche ausgewählt aus der Gruppe, umfassend natürliches wie kalziniertes Kaolin, Siliziumoxid, Bentonit, Kalziumkarbonat sowie Aluminiumoxid und hier besonders Böhmit, eingesetzt werden. Ganz besonders bevorzugt gilt jedoch Kalziumkarbonat als in das Substrat eingebundenes Pigment.

Das Substrat erhält in der Regel eine Masseleimung, wobei hier Harzleim in einem mengenmäßigen Anteil von 0,4 bis 0,6 Gew.-% (atro), bezogen auf den Gesamtfeststoffgehalt des Substrates, als bevorzugt gilt.

Das unbeschichtete Substrat weist einen vernachlässigbaren Glanz von kleiner 5 %, gemessen nach Tappi 450 oder ISO 2813 mit einem von Reflexionswinkel 75°, auf. Unter anderem zur Gewährleistung einer hervorragenden Verbindung von Substrat mit der auf das Substrat aufgebrachten und lediglich aus einer Lage bestehenden Aufzeichnungsschicht ist eine geringe Glätte des Substrates in einem Bereich von 5 bis 50 Bekk-sec hilfreich.

Das erfindungsgemäße Aufzeichnungsmaterial ist in einer bevorzugten Ausführungsform derart aufgebaut, dass auf das Substrat beidseitig direkt jeweils eine Beschichtung aufgetragen ist, wobei die beiden Beschichtung jeweils Bindemittel und anorganisches Pigment enthalten, dadurch gekennzeichnet, dass
(a.) beide Beschichtungen jeweils aus lediglich einer einzigen als Aufzeichnungsschicht ausgebildeten Lage bestehen, die unmittelbar auf das Substrat aufgetragen sind,
(b.) das in den beiden Aufzeichnungsschichten jeweils vorliegende Pigment aus kolloidalem synthetischem Böhmit mit einer mittleren Kristallgröße in einem Bereich von 10 bis 50 nm besteht, und
(c.) das in den beiden Aufzeichnungsschichten jeweils vorliegende Bindemittel zu 80 bis 100 Gew.-% ein silanisierter Polyvinylalkohol ist.

Im Sinne der Erfindung kann dabei das Böhmit auch als Pigmentmischung verschiedener Böhmitsorten in den beiden Aufzeichnungsschichten vorliegen, wobei dann für alle Böhmitsorten das Merkmal einer mittleren Kristallgröße in einem Bereich von 10 bis 50 nm gilt.

Es ist in ganz besonders bevorzugt, wenn beide Aufzeichnungsschichten aus derselben Beschichtungsmasse hergestellt sind und somit die gleichen Bestandteile in gleichen Mertgen aufweisen sowie durch gleiche Messwerte beschrieben sind. Zur Aufbringung der mindestens einseitig auf das Substrat aufgetragenen Aufzeichnungsschicht können praktisch alle bekannten Beschichtungsvorrichtungen eingesetzt werden, beispielsweise ausgesucht aus der Liste, umfassend Curtain-Coater und Sprühbeschichter, Filmpresse sowie Walzenauftragswerk, Luftbürstenstreichanlage, Streichmesser- und Rollrakelstreichvorrichtung. Insbesondere eine Filmpresse bietet den Vorteil, dass es als beidseitig auftragendes Streichaggregat ausgebildet sein kann.

Alternativ zu der bevorzugten Ausführungsform zweier beidseitig direkt auf das Substrat aufgebrachten Aufzeichnungsschichten ist es auch möglich, dass das Substrat auf der einen Seite eine direkt aufgebrachte Aufzeichnungsschicht und auf der anderen Seite eine einfache Stärke- und/oder Pigmentpräparation trägt. In einer speziellen Variante dieser zuletzt beschriebenen Ausführungsform ist die Rückseitenpräparation vernetzt und enthält mindestens eine als Vernetzer wirkende Komponente mit Diisocyanat und hier insbesondere Hexamethylendüsocyanat. Ferner weist die Rückseitenpräparation als Pigment bevorzugt Calciumcarbonat sowie mindestens ein Bindemittel auf, ausgesucht aus der Liste, umfassend: Stärke, Styrolbutadienlatex und Carboxy-Methyl-Cellulose.

In der mindestens auf einer Seite des Substrates unmittelbar aufgetragenen Aufzeichnungsschicht ermöglicht der Griff zu einem Aluminiumhydroxid vom Böhmittyp eine ungewöhnlich hohe Druckgeschwindigkeit, wobei von. Seiten der Erfinder davon ausgegangen wird dass auch die Absorptionsfähigkeit des erfindungsgemäßen Substrates hierbei eine wesentliche Rolle spielt. Bei einem bevorzugten Bereich der flächenbezogenen Masse von 7 bis 12 g/m² und insbesondere von 8 bis 10 g/m² für die mindestens auf einer Seite des Substrates unmittelbar aufgetragene Aufzeichnungsschicht ist das Aluminiumhydroxid vom Böhmittyp in einer Menge von 6 bis 8,5 g/m² in der Aufzeichnungsschicht enthalten. Dabei liegt der silanisierte Polyvinylalkohol bevorzugt in einer Menge von 0,6 bis 0,85 g/m² vor. Der im Vergleich zum Bindemittelanteil hohe Anteil an Pigment in der mindestens auf einer Seite des Substrates unmittelbar aufgetragenen Aufzeichnungsschicht trägt gleichfalls zur Ermöglichung einer hohen Druckgeschwindigkeit bei. In einer ganz besonders bevorzugten Ausführungsform besteht die eine unmittelbar auf das Substrat aufgetragene Aufzeichnungsschicht bzw. bestehen die beiden unmittelbar auf das Substrat aufgetragenen Aufzeichnungsschichten zu mindestens 90 Gew.-% aus einer Mischung aus Aluminiumhydroxid vom Böhmittyp als Pigment und Bindemittel. Dabei gilt als bevorzugtes Pigment-Bindemittel-Verhältnis ein Bereich von 9:1 bis 19:1 und ganz besonders bevorzugt ein Bereich von 9,5:1 bis 14,5:1. Die verbleibenden maximal 10 Gew.-% der jeweiligen Aufzeichnungsschicht sind notwendige Restkomponenten wie
■ Mittel zur pH- Einstellung,
■ Stabilisierungshilfsmittel zur Einstellung gegen in der Umgebungsluft enthaltene Gase,
■ Tintenfixiermittel,
■ oberflächenaktive Substanzen.

Das Bindemittel in der Aufzeichnungsschicht besteht zu 80 bis 100 Gew.-% aus silanisiertem Polyvinylalkohol. Demnach sind zu maximal 20 Gew.-% weitere Bindemittel in der jeweiligen Aufzeichnungsschicht möglich. Diese weiteren Bindemittel sind insbesondere ausgesucht aus der Liste, umfassend nicht silanisierter Polyvinylalkohol, Stärke, Gelatine, PolyAcrylate, Polyvinylacetatmischpolymere, Polystyrol-Butadien-Latices und Cellulosederivate. Besonders bevorzugt ist es, wenn die eine unmittelbar auf das Substrat aufgetragene Aufzeichnungsschicht bzw. wenn die beiden unmittelbar auf die beiden Seiten des Substrats aufgetragenen Aufzeichnungsschichten als Bindemittel ausschließlich einen silanisierten Polyvinylalkohol aufweisen. Dabei gilt insbesondere ein Verseifungsgrad für den silanisierten Polyvinylalkohol von 98,5 ± 0,5 mol-% als ganz besonders bevorzugt.

Überraschenderweise lässt die Aufzeichnungsschicht in der bevorzugten Ausgestaltung hinsichtlich ihrer flächenbezogener Masse und ihres Pigmentanteils das Substrat noch durchscheinen, was auch durch einen bevorzugten und bewussten Verzicht auf optische Aufheller in der einen oder den beiden Aufzeichnungsschichten erklärbar wird. Somit kommt auch der Weiße des Substrates eine gewisse Bedeutung zu, die optional durch Zugabe optischer Aufheller in das Substrat bevorzugt in einem Bereich von 85 bis 110 %, bestimmt entsprechend den Vorgaben der ISO 2469 in Verbindung mit ISO 2470, liegt

In einer ersten Variante weist das Aluminiumhydroxid vom Böhmittyp, das in der mindestens auf einer Seite des Substrates unmittelbar aufgetragenen Aufzeichnungsschicht das eingebundene Pigment darstellt, eine mittlere Kristallgröße in einem Bereich von 18 bis 22 nm auf. Dabei gilt für das Pigment ein mittlerer Porenradius von 85 bis 110 Angström, entsprechend 8,5 bis 11 nm, als bevorzugter Bereich. Das Böhmit weist it, dieser ersten Variante eine mittlere spezifische Oberfläche in einem bevorzugten Bereich von 135 bis 165 m²/g auf. In einer zweiten Variante weist das Aluminiumhydroxid vom Böhmittyp, das in der mindestens auf einer Seite des Substrates unmittelbar aufgetragenen Aufzeichnungsschicht das eingebundene Pigment darstellt, eine mittlere Kristallgröße in einem Bereich von 34 bis 43 nm auf. Das Böhmit weist it. dieser zweiten Variante einen mittleren Porenradius in einem bevorzugten Bereich von 180 bis 220 Angström, entsprechend 18 bis 22 nm und eine mittlere spezifische Oberfläche in einem bevorzugten Bereich von 85 bis 115 m²/g auf. In beiden Varianten gilt für das erfindungsgemäß in der einen oder in beiden Aufzeichnungsschichten eingesetzte Böhmit ein Porenvolumen in einem Bereich von 0,5 bis 0,9 ml/g und besonders von 0,6 bis 0,8 ml/g als bevorzugt.

In einer bevorzugten Ausführungsform des vorgeschlagenen Aufzeichnungsmaterials besteht das Pigment in der einen unmittelbar auf das Substrat aufgetragenen Aufzeichnungsschicht bzw. in den beidseitig unmittelbar auf das Substrat aufgetragenen Aufzeichnungsschichten aus einer Pigmentmischung, die aus einem Böhmit der ersten Variante mit einer mittleren Kristallgröße in einem Bereich von 18 bis 22 nm und aus einem Böhmit der zweiten Variante mit einer mittleren Kristallgröße in einem Bereich von 34 bis 43 nm besteht. Als bevorzugtes Mischungsverhältnis Böhmit_{variente 1}:Böhmit_{variante 2} gilt ein Bereich von 3:1 bis 1:3.

Das in der einen oder in beiden Aufzeichnungsschichten einzusetzende Böhmit ist als Primärteilchen, für das die angegebenen mittleren Kristallgrößen gelten, plättchenförmig ausgebildet. Aus den Primärteilchen gebildete Sekundärpartikei weisen eine Teilchengröße in einem Bereich von 70 bis 350 µm mit einem Porenvolumen von 0,5 bis 0,9 ml/g und besonders bevorzugt mit einem Porenvolumen von 0,6 bis 0,8 ml/g auf.

In zahlreichen Versuchsreihen wurde eine Verträglichkeit der Rezeptur für eine Streichmasse zur Ausbildung der Aufzeichnungsschicht mit Metallsalzen getestet mit dem Ergebnis, dass Metallsalze teilweise die gewünschten-Ergebnisse unterlaufen. Dieses gilt in einem besonderen Maße für Kupfersalze. Dagegen ist es bevorzugt, in die eine unmittelbar auf das Substrat aufgetragene Aufzeichnungsschicht bzw. in die beidseitig unmittelbar auf das Substrat aufgetragenen Aufzeichnungsschichten ein Antioxidationsmittel einzubinden, wobei hier insbesondere Hexamethylen-bis-Dimethylcarbazid als bevorzugt gilt. Dabei gilt für die Zugabemenge ein Bereich von 1 bis 6 Gew.-% (atro), bezogen auf den Gesamtfeststoffgehalt der jeweiligen Aufzeichnungsschicht, als besonders bevorzugt.

Die eine oder die beiden unmittelbar auf Substrat aufgetragene(n) Aufzeichnungsschicht(en) weisen idealerweise eine Bekk-Glätte von 60 bis 150 sec und einen relativ geringen Glanz auf, so dass das Aufzeichnungsmaterial auf seiner mindestens einen Aufzeichnungsschicht als "seidenmatt" bezeichnet werden kann. Der gemessene Glanz der Aufzeichnungsschicht in einem bevorzugten Bereich von 10 bis 40 %, gemessen nach Tappi 450 oder ISO 2813 mit einem von Reflexionswinkel 75°, entspricht dem Glanz von höherwertigen Geschäftspapieren und gibt dem erfindungsgemäßen Tintenstrahlaufzeichnungsmaterial ein gegenüber einfachen Schreib- oder Kopierpapieren eleganteres Aussehen.

Das nachfolgende Beispiel wird die Erfindung weiter verdeutlichen:

Auf einer Langsiebmaschine wird ein Streichrohpapier mit einer flächenbezogenen Masse von 67 g/m² aus einem aus Eukalyptuszellstoff bestehenden Faserstoff hergestellt, der auf 28° Schopper Riegler (SR) angemahlen ist. Im der Langsiebmaschine vorgeschaltetem Pulper wird dem Zellstoffbrei als Füllstoff Kalziumkarbonat in einer Menge von 5 Gew.-% sowie Harzleim in einer Menge von 0,5 Gew.-%, bezogen auf den Gesamtfeststoffgehalt des Substrates, zugesetzt.

Aus der Mischung wird eine Rohpapierbahn hergestellt, die getrocknet und mittels eines Glättwerks verdichtet wird, und die als Substrat für das vorgeschlagene Tintenstrahlaufzeichnungsmaterial über eine Dichte von 0,8 g/cm³, einen Cobb₆₀-Wert von 21 g/m² und eine Glätte von 40 Bekk-sec verfügt.

Mittels eines Walzenauftragswerk in Verbindung mit einer Luftbürste wird in einer separaten Streichanlage die Rohpapierbahn als Substrat beidseitig mit der nachfolgenden Beschichtungsmasse gemäß Tabelle 1 beaufschlagt, wobei jeweils eine flächenbezogene Masse von 9 g/m² eingestellt wird:

**Tabelle 1: Rezeptur für die Streichmasse zur Herstellung von Aufzeichnungsschichten, die beidseitig unmittelbar auf das Substrat aufzutragen sind**

| | Gew.-Anteile (lutro) | Gew.-% (atro) |
|---|---|---|
| Wasser | 218,59 | |
| Salpetersäure 65 % | 9,87 | 0,99 |
| Aluminiumhydroxid | 82,27 | 82,27 |
| Hexamethylen-bis-Dimethylcarbazid | 4,11 | 4,11 |
| Silanisierter PVAI* | 82,27 | 8,23 |
| Farbstofffixiermittel | 13,71 | 4,11 |
| Netzmittel | 2,88 | 0,29 |
| Gesamt atro | - | 100 |
| Gesamt lutro | 413,71 | |

| | | |
|---|---|---|
| *Polyvinylalkohol | | |

Die Primarteilchen des Aluminiumhydroxids weisen eine mittlere Teilchengröße von 19 nm auf. Dabei liegt die mittlere spezifische Oberfläche in einem Bereich von 135 bis 165 m²/g, während der mittlerer Porenradius in einem Bereich von 8,5 bis 11 nm liegt. Der silanisierte Polyvinylalkohol weist einen Verseifungsgrad von 98,5 ± 0,5 mol-% auf.

Nach der Trocknung der mit der Aufzeichnungsschicht versehenen Papierbahn erfolgt deren Behandlung auf einer Glättvorrichtung, wobei sich ein Glanz von 35 %, gemessen nach Tappi 450 oder ISO 2813 mit einem von Reflexionswinkel 75°, und eine Glätte von 80 Bekk-sec ergibt.

Das so hergestellte Tintenstrahlaufzeichnungsmaterial ist insbesondere auch wegen der nur einlagigen Ausgestaltung der beidseitig aufgetragenen Aufzeichnungsschichten preisgünstiger als vergleichbare Aufzeichnungsmaterialien herzustellen. Druckversuche mit einem Epson Stylus Photo 950 sowie aus Vergleichsgründen zusätzlich mit einem Hewlett-Packard 720 zeigen eine sehr gute Bedruckbarkeit, wobei aufgedruckte Vollflächen schon nach einer Zeit von ca. 2 sec wischfest sind.

Zur Untersuchung der Beständigkeit des Druckbildes gegenüber Feuchtigkeit und Wasser werden die Druckbilder, an denen zuvor schon die schnelle Trocknungszeit beurteilt wurde, mit Wasser beträufelt. Nach 2 Sekunden Einwirkzeit wischt man mehrmals mit einem Finger unter gleichbleibendem Druck Ober das Druckbild. Dabei sollte das Druckbild möglichst wenig, im Idealfall überhaupt nicht verwischt werden. Auch hier können die vorgeschlagenen Aufzeichnungsmaterialien in einem besonderen Maße überzeugen.

Die in Beschreibung und Patentansprüchen gemachten Angaben zur flächenbezogenen Masse, zu Gew.-% (Gewichts-%) und zu Gew.-Teilen (Gewichts-Teilen) beziehen sich jeweils auf das "atro"-Gewicht, d.h. absolut trockene Gewichtsteite.

## Patentansprüche

1. Tintenstrahlaufzeichnungsmaterial mit einem aus Papier bestehenden Substrat, das auf mindestens einer Seite eine Beschichtung aufweist, wobei die Beschichtung Bindemittel und anorganisches Pigment enthält, **dadurch gekennzeichnet, dass**
(a.) das Substrat eine Dichte in einem Bereich von 0,6 bis 1,0 g/cm³ und einen Cobb₆₀-Wert in einem Bereich von 19 bis 25 g/m² aufweist,
(b.) die Beschichtung aus lediglich einer einzigen als Aufzeichnungsschicht ausgebildeten Lage besteht, die unmittelbar auf das Substrat aufgetragen ist,
(c.) das in der Aufzeichnungsschicht vorliegende Pigment aus kolloidalem synthetischem Böhmit mit einer mittleren Kristallgröße in einem Bereich von 10 bis 50 nm besteht,
(d.) das in der Aufzeichnungsschicht vorliegende Bindemittel zu 80 bis 100 Gew.-% ein silanisierter Polyvinylalkohol ist.

2. Tintenstrahlaufzeichnungsmaterial nach Anspruch 1, **dadurch gekennzeichnet, dass** der zur Herstellung des Papiers eingesetzte Faserstoff einen Mahlgrad nach Schopper Riegler (SR) von 25 bis 30° aufweist.

3. Tintenstrahlaufzeichnungsmaterial nach einem der Ansprüche 1 und 2, **dadurch gekennzeichnet, dass** der Faserstoff zu 75 bis 100 Gew.-% (atro) aus Eukalyptuszellstoff besteht.

4. Tintenstrahlaufzeichnungsmaterial nach einem der Ansprache 1 und 2, **dadurch gekennzeichnet, dass** der Faserstoff aus Eukalyptuszellstoff besteht.

5. Tintenstrahlaufzeichnungsmaterial nach einem der Ansprüche 1 bis 4, **dadurch gekennzeichnet, dass** beide Seiten des Substrates eine Beschichtung aufweisen, wobei die beiden Beschichtung jeweils Bindemittel und anorganisches Pigment enthalten und
(a.) beide Beschichtungen jeweils aus lediglich einer einzigen als Aufzeichnungsschicht ausgebildeten Lage bestehen, die unmittelbar auf das Substrat aufgetragen sind,
(b.) das in den beiden Aufzeichnungsschichten jeweils vorliegende Pigment aus kolloidalem synthetischem Böhmit mit einer mittleren Kristallgröße in einem Bereich von 10 bis 50 nm besteht,
(c.) das in den beiden Aufzeichnungsschichten jeweils vorliegende Bindemittel zu 80 bis 100 Gew.-% ein silanisierter Polyvinylalkohol ist.

6. Tintenstrahlaufzeichnungsmaterial nach einem der Ansprüche 1 bis 5, **dadurch gekennzeichnet, dass** die mindestens auf einer Seite des Substrates unmittelbar aufgetragene Aufzeichnungsschicht mit einer flächenbezogenen Masse von 7 bis 12 g/m² vorliegt, wobei das Böhmit in einer Menge von 6 bis 8,5 g/m² in der Aufzeichnungsschicht enthalten ist.

7. Tintenstrahlaufzeichnungsmaterial nach einem der Ansprüche 1 bis 6, **dadurch gekennzeichnet, dass** das Böhmit eine mittlere Kristallgröße in einem Bereich von 18 bis 22 nm aufweist.

8. Tintenstrahlaufzeichnungsmaterial nach Anspruch 7, **dadurch gekennzeichnet, dass** das Böhmit einen mittleren Porenradius von 85 bis 110 Angstrom, entsprechend 8,5 bis 11 nm, aufweist.

9. Tintenstrahlaufzeichnungsmaterial nach einem der Ansprüche 7 und 8, **dadurch gekennzeichnet, dass** das Böhmit eine mittlere spezifische Oberfläche in einem Bereich von 135 bis 165 m²/g aufweist.

10. Tintenstrahlaufzeichnungsmaterial nach einem der Ansprüche 1 bis 6, **dadurch gekennzeichnet, dass** das Böhmit eine mittlere Kristallgröße in einem Bereich von 34 bis 43 nm aufweist.

11. Tintenstrahlaufzeichnungsmaterial nach Anspruch 10, **dadurch gekennzeichnet, dass** das Böhmit einen mittleren Porenradius von 180 bis 220 Angström, entsprechend 1 B bis 22 nm, aufweist.

12. Tintenstrahlaufzeichnungsmaterial nach einem der Ansprüche 10 und 11, **dadurch gekennzeichnet, dass** das Böhmit eine mittlere spezifische Oberfläche in einem Bereich von 85 bis 115 m²/g aufweist.

13. Tintenstrahlaufzeichnungsmaterial nach einem der Ansprüche 1 bis 12, **dadurch gekennzeichnet, dass** der silanisierte Polyvinylalkohol in der mindestens auf einer Seite des Substrates unmittelbar aufgetragenen Aufzeichnungsschicht in einer Menge von 0,6 bis 0,85 g/m² vorliegt.

14. Tintenstrahlaufzeichnungsmaterial nach einem der Ansprüche 1 bis 13, **dadurch gekennzeichnet, dass** die mindestens auf einer Seite des Substrates unmittelbar aufgetragene Aufzeichnungsschicht ein Antioxidationsmittel enthält.

15. Tintenstrahlaufzeichnungsmaterial nach Anspruch 14, **dadurch gekennzeichnet, dass** das Antioxidationsmittel Hexamethylen-bis-Dimethylcarbazid ist.

16. Tintenstrahlaufzeichnungsmaterial nach einem der Ansprüche 1 bis 15, **dadurch gekennzeichnet, dass** die mindestens auf einer Seite des Substrates unmittelbar aufgetragene Aufzeichnungsschicht eine Bekk-Glätte von 60 bis 150 sec aufweist.

17. Tintenstmhlaufzeichnungsmeterial nach einem der Ansprüche 1 bis 16, **dadurch gekennzeichnet, dass** die mindestens auf einer Seite des Substrates unmittelbar aufgetragene Aufzeichnungsschicht einen Glanz in einem Bereich von 10 bis 40 % aufweist, gemessen nach Tappi 450 oder ISO 2813 mit einem von Reflexionswinkel 75°.

## Claims

1. Inkjet recording material having a substrate consisting of paper, which substrate has a coating on at least one side, wherein the coating contains binder and inorganic pigment, **characterised in that**
(a.) the substrate has a density in a range from 0.6 to 1.0 g/cm² and a Cobb₅₀ value in a range from 19 to 25 g/m²,
(b.) the coating consists merely of a single layer formed as the recording layer, which layer is applied directly to the substrate,
(c.) the pigment present in the recording layer consists of colloidal synthetic boehmite having an average crystal size in a range from 10 to 50 nm,
(d.) from 80 to 100 % by weight of the binder present in the recording layer is a silanated polyvinyl alcohol.

2. Inkjet recording material according to claim 1, **characterised in that** the fibrous material used to produce the paper has a freeness according to Schopper Riegler (SR) of from 25 to 30°.

3. Inkjet recording material according to claim 1 or 2, **characterised in that** from 75 to 100 % by weight (absolutely dry) of the fibrous material consists of eucalyptus woodpulp.

4. Inkjet recording material according to claim 1 or 2, **characterised in that** the fibrous material consists of eucalyptus woodpulp.

5. Inkjet recording material according to any one of claims 1 to 4, **characterised in that** both sides of the substrate have a coating, wherein each coating contains binder and inorganic pigment and
(a.) each coating consists merely of a single layer formed as the recording layer, which layer is applied directly to the substrate,
(b.) the pigment present in each of the two recording layers consists of colloidal synthetic boehmite having an average crystal size in a range from 10 to 50 nm,
(c.) from 80 to 100 % by weight of the binder present in each of the two recording layers is a silanated polyvinyl alcohol.

6. Inkjet recording material according to any one of claims 1 to 5, **characterised in that** the recording layer applied directly at least to one side of the substrate is present with a surface area-related mass of from 7 to 12 g/m², the amount of boehmite present in the recording layer being from 6 to 8.5 g/m².

7. Inkjet recording material according to any one of claims 1 to 6, **characterised in that** the boehmite has an average crystal size in a range from 18 to 22 nm.

8. Inkjet recording material according to claim 7, **characterised in that** the boehmite has an average pore radius of from 85 to 110 Ångström, corresponding to from 8.5 to 11 nm.

9. Inkjet recording material according to claim 7 or 8, **characterised in that** the boehmite has an average specific surface area in a range from 135 to 165 m²/g.

10. Inkjet recording material according to any one of claims 1 to 6, **characterised in that** the boehmite has an average crystal size in a range from 34 to 43 nm.

11. Inkjet recording material according to claim 10, **characterised in that** the boehmite has an average pore radius of from 180 to 220 Ångström, corresponding to from 18 to 22 nm.

12. Inkjet recording material according to claim 10 or 11, **characterised in that** the boehmite has an average specific surface area in a range from 85 to 115 m²/g.

13. Inkjet recording material according to any one of claims 1 to 12, **characterised in that** the silanated polyvinyl alcohol in the recording layer applied directly at least to one side of the substrate is present in an amount of from 0.6 to 0.85 g/m².

14. Inkjet recording material according to any one of claims 1 to 13, **characterised in that** the recording layer applied directly at least to one side of the substrate contains an antioxidant.

15. Inkjet recording material according to claim 14, **characterised in that** the antioxidant is hexamethylene bis-dimethylcarbazide.

16. Inkjet recording material according to any one of claims 1 to 15, **characterised in that** the recording layer applied directly at least to one side of the substrate has a Bekk smoothness of from 60 to 150 sec.

17. Inkjet recording material according to any one of claims 1 to 16, **characterised in that** the recording layer applied directly at least to one side of the substrate has a gloss in a range from 10 to 40 %, measured according to Tappi 450 or ISO 2813, with an angle of reflection of 75°.

## Revendications

1. Matériau d'enregistrement à jet d'encre avec un substrat en papier qui présente, sur au moins une face, un revêtement qui contient un liant et un pigment inorganique, **caractérisé en ce que**
(a) le substrat présente une masse volumique dans une plage de 0,6 à 1,0 g/cm³ et une valeur Cobb₆₀ dans une plage de 19 à 25 g/m²,
(b) le revêtement n'est constitué que d'une seule couche conçue comme couche d'enregistrement, qui est appliquée directement sur le substrat,
(c) le pigment présent dans la couche d'enregistrement est constitué d'une boehmite synthétique colloïdale ayant une taille cristalline moyenne dans une plage de 10 à 50 nm, et
(d) le liant présent dans la couche d'enregistrement est à 80 à 100 % en poids un alcool polyvinylique silanisé.

2. Matériau d'enregistrement à jet d'encre selon la revendication 1, **caractérisé en ce que** le matériau fibreux utilisé pour la fabrication du papier présente un degré de broyage selon Schopper Riegler (SR) de 25 à 30°.

3. Matériau d'enregistrement à jet d'encre selon l'une quelconque des revendications 1 et 2, **caractérisé en ce que** le matériau fibreux est constitué pour 75 à 100 % en poids (à siccité) de pâte d'eucalyptus.

4. Matériau d'enregistrement à jet d'encre selon l'une quelconque des revendications 1 et 2, **caractérisé en ce que** le matériau fibreux est constitué de cellulose d'eucalyptus.

5. Matériau d'enregistrement à jet d'encre selon l'une quelconque des revendications 1 à 4, **caractérisé en ce que** les deux faces du substrat présentent un revêtement, les deux revêtements contenant respectivement un liant et un pigment inorganique, et **en ce que**
(a) les deux revêtements ne sont constitués respectivement que d'une seule couche conformée en couche d'enregistrement qui sont appliqués directement sur le substrat,
(b) le pigment présent respectivement dans les deux couches d'enregistrement est constitué d'une boehmite synthétique colloïdale avec une taille cristalline moyenne dans une plage de 10 à 50 nm, et
(c) le liant présent respectivement dans les deux couches d'enregistrement est un alcool polyvinylique silanisé pour 80 à 100 % en poids.

6. Matériau d'enregistrement à jet d'encre selon l'une quelconque des revendications 1 à 5, **caractérisé en ce que** la couche d'enregistrement appliquée directement au moins sur une face du substrat est présente avec une masse spécifique de 7 à 12 g/m², la boehmite étant contenue en quantité de 6 à 8,5 g/m² dans la couche d'enregistrement.

7. Matériau d'enregistrement à jet d'encre selon l'une quelconque des revendications 1 à 6, **caractérisé en ce que** la boehmite présente une taille cristalline moyenne dans une plage de 18 à 22 nm.

8. Matériau d'enregistrement à jet d'encre selon la revendication 7, **caractérisé en ce que** la boehmite présente un rayon moyen de pores de 85 à 110 Å, correspondant à des valeurs de 8,5 à 11 nm.

9. Matériau d'enregistrement à jet d'encre selon l'une quelconque des revendications 7 et 8, **caractérisé en ce que** la boehmite présente une surface spécifique moyenne dans une plage de 135 à 165 m²/g.

10. Matériau d'enregistrement à jet d'encre selon l'une quelconque des revendications 1 à 6, **caractérisé en ce que** la boehmite présente une taille cristalline moyenne dans une plage de 34 à 43 nm.

11. Matériau d'enregistrement à jet d'encre selon la revendication 10, **caractérisé en ce que** la boehmite présente un rayon moyen de pores de 180 à 220 Å, correspondant à des valeurs de 18 à 22 nm.

12. Matériau d'enregistrement à jet d'encre selon l'une quelconque des revendications 10 et 11, **caractérisé en ce que** la boehmite présente une surface spécifique moyenne dans une plage de 85 à 115 m²/g.

13. Matériau d'enregistrement à jet d'encre selon l'une quelconque des revendications 1 à 12, **caractérisé en ce que** l'alcool polyvinylique silanisé de la couche d'enregistrement appliquée directement au moins sur une face du substrat est présent en quantité de 0,6 à 0,85 g/_{M}².

14. Matériau d'enregistrement à jet d'encre selon l'une quelconque des revendications 1 à 13, **caractérisé en ce que** la couche d'enregistrement appliquée directement au moins sur une face du substrat contient un agent antioxydant.

15. Matériau d'enregistrement à jet d'encre selon la revendication 14, **caractérisé en ce que** l'agent antioxydant est le bis-diméthylcarbazide d'hexaméthylène.

16. Matériau d'enregistrement à jet d'encre selon l'une quelconque des revendications 1 à 15, **caractérisé en ce que** la couche d'enregistrement appliquée directement au moins sur une face du substrat présente un lissage Bekk de 60 à 150 secondes.

17. Matériau d'enregistrement à jet d'encre selon l'une quelconque des revendications 1 à 16, **caractérisé en ce que** la couche d'enregistrement appliquée directement au moins sur une face du substrat présente une brillance dans une plage de 10 à 40 %, mesurée selon la norme Tappi 450 ou ISO 2813 sous un angle de réflexion de 75 °.
